# EUROPÄISCHE PATENTSCHRIFT

(11) **EP 1 025 293 B1**
(45) Veröffentlichungstag und Bekanntmachung des Hinweises auf die Patenterteilung: **25.06.2003**
(21) Anmeldenummer: 98958229.1
(22) Anmeldetag: 22.10.1998
(51) Int. Cl.: D01F 6/30

(54) **VERFAHREN ZUR HERSTELLUNG VON AUS WÄSSRIGER FÄRBEFLOTTE FÄRBBAREN MODIFIZIERTEN POLYPROPYLENGARNEN SOWIE DEREN VERWENDUNG**
METHOD FOR PRODUCING AQUEOUS LIQUOR DYEABLE MODIFIED POLYPROPYLENE THREADS AND THE USE THEREOF
PROCEDE DE PRODUCTION DE FILS DE POLYPROPYLENE MODIFIES POUVANT ETRE COLORES A PARTIR D'UN BAIN DE TEINTURE AQUEUX, ET UTILISATION DE CES FILS

(30) Priorität: 22.10.1997 DE 19746635
(43) Veröffentlichungstag der Anmeldung: 09.08.2000
(73) Patentinhaber: DEUTSCHE INSTITUTE FÜR TEXTIL- UND FASERFORSCHUNG STUTTGART, 73770 Denkendorf (DE)
(72) Erfinder: EGELER, Sabine, D-72622 Nürtingen (DE); GUTMANN, Rainer, D-70806 Kornwestheim (DE); SCHULER, Winfried, D-72768 Reutlingen (DE); WIESE, Karl-Heinrich, D-74348 Lauffen (DE)
(74) Vertreter: Hagemann, Heinrich, Dr.rer.nat., Dipl.-Chem.
(86) Internationale Anmeldenummer: EP9806700
(87) Internationale Veröffentlichungsnummer: WO99020817

(56) Entgegenhaltungen:
- EP-A- 0 768 156
- DE-A- 2 216 718
- DE-B- 1 131 883
- GB-A- 946 384
- US-A- 3 112 159
- DATABASE WPI Section Ch, Week 7941 Derwent Publications Ltd., London, GB; Class A17, AN 79-74552B XP002096477 & JP 54 112990 A (IDEMITSU KOSAN CO LTD) , 4. September 1979
- DATABASE WPI Section Ch, Week 7411 Derwent Publications Ltd., London, GB; Class A17, AN 74-20133V XP002096478 & JP 48 020833 A (MITSUI PETROCHEM IND CO LTD), 15. März 1973
- DATABASE WPI Section Ch, Derwent Publications Ltd., London, GB; Class A23, AN 73-06496U XP002096479 & JP 48 003214 B (UNITIKA LTD)

## Beschreibung

Die Erfindung betrifft ein Verfahren zur Herstellung von aus wäßriger Färbeflotte färbbaren modifizierten Polypropylengarnen, die mit diesem Verfahren erhaltenen Polypropylengame sowie die Verwendung der Polypropylengarne zur Herstellung von textilen Flächengebilden. Die Erfindung betrifft auch ein Verfahren zur Färbung der Polypropylengarne bzw. der textilen Flächengebilde.

Es ist bekannt, daß unmodifiziertes Polypropylen schwer zu färben ist, da es aufgrund seiner unpolaren Struktur mit einem Farbstoffmolekül nur schwache van-der-Waalssche Wechselwirkungen eingehen kann. Um Polypropylen dennoch zu färben, werden heutzutage folgende Färbeverfahren industriell angewendet:

Nach einem Verfahren werden die Garne spinngefärbt, indem beim Extrusionsprozeß ein gefärbtes Masterbatchgranulat, hergestellt aus einer zur Faserbildung geeigneten Polypropylentype und einem geeigneten Farbpigment, eingesetzt wird. Zwar werden mit diesem Verfahren tiefe Farbtöne erzielt, jedoch ist die Flexibilität gering und die Produktivität dadurch eingeschränkt, daß die zu einem Farbwechsel notwendigen Spülzyklen bzw. die hierbei entstehenden Mischfarben aus ökonomischen Gründen nur wenige Farbänderungen zulassen. Gerade heutzutage ist jedoch aufgrund der schnell wechselnden modebedingten Farbvorgaben eine größere Flexibilität wünschenswert.

Ist diese, vorstehend erwähnte, sogenannte Massefärbung nicht erwünscht, so ist es ferner üblich, durch Zusatz von beispielsweise Nickelsalzen zur Polymerschmelze eine verbesserte Färbbarkeit der Polymergarne aus einem wäßrigen Färbebad dadurch zu erreichen, daß aus wäßriger Färbeflotte nachträglich mit Metallkomplexfarbstoffen gefärbt wird. Dieses Verfahren ist jedoch aufgrund der Schwermetallzusätze aus ökologischen Gesichtspunkten bedenklich.

Diese zwei gängigen Verfahren zum Färben von Polypropylengamen sind in M. Ahmed, Polypropylene Fibers - Science and Technology, Elsevier Verlag, Amsterdam 1982, beschrieben.

Nach der Offenbarung der US-A-3 112 159 wird ein Verfahren für die bessere Anfärbbarkeit von Polyolefinfasern zur Verfügung gestellt. Hierzu wird ein Polyolefin mit einer Dicarbonsäureverbindung vermischt und die Mischung anschließend versponnen. Danach können die Fasern einer Aminierung unterzogen werden. Zusätzlich können zu dieser Mischung feste Dispergiermittel zugegeben werden. Hierdurch wird in der Extrusionsspinnanlage lediglich eine physikalische Mischung aus Polyolefin und einem farbstoffbindenden Additiv erhalten und diese unter Beibehaltung des Mischungszustandes zu Filamentgarn verarbeitet.

Besonders gravierend zeigen sich die Nachteile einer rein physikalischen Mischung bei den Produkten, die unter Verwendung niedermolekularer Additive hergestellt werden. So wird bei einer rein physikalischen Mischung, durch Migrations-, Diffusions- und Extraktionsvorgänge, wie sie etwa bei thermischer Beanspruchung oder in Waschund Reinigungsprozessen an Textilien im täglichen Gebrauch vorkommen können, ein rascher Verlust des Additivs beobachtet, wodurch der erzielte Effekt verschwindet.

Ausgehend von dem vorstehend geschilderten Stand der Technik liegt der vorliegenden Erfindung die Aufgabe zugrunde, ein Verfahren zur Herstellung von modifizierten Polypropylengarnen zur Verfügung zu stellen, die nach einem Standardausziehverfahren aus wäßriger Färbeflotte mit großen Farbtiefen gefärbt werden können. Diese Färbung soll mit kommerziell erhältlichen Farbstoffen unter Einsatz üblicher Farbstoffkonzentrationen erreicht werden. Das Verfahren sollte weiterhin möglichst wenige Verfahrensschritte aufweisen, was zu einer Kostenersparnis führt, und auch ökologisch unbedenklich sein.

Erfindungsgemäß wird diese Aufgabe durch ein Verfahren gelöst, das dadurch gekennzeichnet ist, daß zur Faserbildung geeignetes CR-Polypropylen mit einem Reaktionspartner, der mit dem CR-Polypropylen reagieren kann, vermischt und das erhaltene Gemisch in einer Extrusionsspinnanlage zu Garnen verarbeitet wird.

Unter einem CR-Polypropylen versteht man eine Polypropylentype mit kontrolliertem Fließverhalten (CR = controlled rheology). Das kontrollierte Fließverhalten kann auf verschiedenen Wegen erreicht werden, beispielsweise durch mechanisch-thermische Beanspruchung, γ-Strahlung, Oxidation oder durch den Zusatz von Peroxiden. Das am häufigsten angewendete Verfahren besteht darin, dem pulverformigen Polymer beim Aufbereitungs- oder Verarbeitungsprozeß organische Peroxide zuzugeben. In der Wärme bilden sich freie Radikale, die vorzugsweise Wasserstoff von den statistisch überwiegenden längsten Ketten Wasserstoff abspalten, über Folgereaktionen zur Kettenspaltungen führen und so eine engere Molmasseverteilung bewirken, wodurch der Schmelzindex steigt. Das leicht fließende CR-Polypropylen enthält somit, wie jede andere thermisch oxidativ beanspruchte Polypropylentype, Hydroxylgruppen. Diese liegen in den genannten Polypropylentypen als zwangsläufig erzeugte End- oder Seitengruppen vor.

Der Schmelzindex MFR (melt flow rate, bei 2,16 kg/10 min) des verwendeten CR-Polypropylens liegt im Bereich von etwa 10 bis 1200. Bevorzugt liegt der Schmelzindex im Bereich von etwa 15 bis 300 Besonders bevorzugt ist ein Bereich von etwa 20 bis 120 Das Molekulargewicht des verwendeten CR-Polypropylens liegt daher im Bereich von etwa 300.000 bis 80.000, bevorzugt im Bereich von etwa 250.000 bis 110.000 und besonders bevorzugt im Bereich von etwa 220.000 bis 130.000.

Von entscheidender Bedeutung ist es, den Reaktionspartner so auszuwählen, daß dieser über seine funktionelle Gruppen mit dem CR-Polypropylen, beispielsweise additiv oder durch eine Substitutionsreaktion, reagieren kann. Dadurch wird eine permanente Funktionalität im CR-Polypropylen erzeugt. Diese Funktionalität wird dann dazu genutzt, daß bei der Färbung aus wäßriger Färbeflotte die jeweiligen Farbstoffe, entsprechend ihren Wechselwirkungsmöglichkeiten, mit den funktionellen Gruppen reagieren und dadurch tiefe und permanente Färbungen des Polypropylengarns erzeugen. Erst durch diesen nachträglichen erfindungsgemäßen Einbau von Reaktivgruppen in die Polypropylenkette stehen nötige Ankergruppen zur Verfügung, die auch über andere als van-der-Waalssche-Bindungen, beispielsweise ionische oder kovalente Bindungsmechanismen, in der Lage sind, mit den jeweiligen Farbstoffen in stärkerem Maße in Wechselwirkung zu treten und somit tiefere Färbungen ermöglichen.

Erfindungsgemäß wird somit zur Faserbildung geeignetes CR-Polypropylen zusammen mit einem bestimmten Reaktionspartner gemeinsam verarbeitet, wodurch während der Extrusion und bei der Fadenbildung die notwendigen Voraussetzungen dafür geschaffen werden, daß in einem späteren Färbeprozeß ein eingesetzter Farbstoff aus wäßriger Färbeflotte heraus aufziehen kann und darüber hinaus ausreichend haftet. Im Unterschied zu nachträglichen Pfropfungsmethoden, die zu gleichartigen Modifizierungen führen können, ist nach dem erfindungsgemäßen Verfahren kein separater, und damit kostenaufwendiger, Verarbeitungsschritt notwendig. Die Erfindung eröffnet somit nicht nur ein kostengünstiges Verfahren, sondern auch Zugang zu einem bisher kaum erreichbaren Markt, welcher von schnell wechselnden modebedingten Farbvorgaben bestimmt ist. Ein weiterer Vorteil der Erfindung liegt darin, daß das CR-Polypropylen nahezu unabhängig von seinem Molekulargewicht und seiner Molekulargewichtsverteilung eingesetzt werden kann.

Besonders vorteilhaft ist es, als Reaktionspartner eine difunktionelle Carbonsäure oder ein entsprechendes Carbonsäurederivat, insbesondere einen Carbonsäureester, ein Carbonsäureanhydrid, ein Carbonsäureamid, ein Carbonsäureimid, ein Carbonsäurehalogenid oder ein Carbonsäurenitril einzusetzen. Diese Verbindungen sind aufgrund ihrer chemischen Struktur besonders gut geeignet, mit dem Polypropylen in Reaktion zu treten.

Besonders vorteilhaft ist es, als Reaktionspartner ein Masterbatch aus Polypropylen und einer difunktionellen Carbonsäure oder einem entsprechenden Carbonsäurederivat einzusetzen. Der Einsatz derartiger Masterbatche führt zu dem Vorteil, daß die Herstellung der Mischung aus Masterbatch und CR-Polypropylen besonders einfach ist.

Der Reaktionspartner wird in einer Menge bis zu etwa 12 Gew.-%, vorzugsweise bis zu etwa 3 Gew.-% und insbesondere bis zu etwa 1 Gew.-% eingesetzt. Je niedriger die eingesetzte Menge des Reaktionspartners ist, desto kostengünstiger ist das Verfahren.

Zur Durchführung des erfindungsgemäßen Verfahrens kann es zur Reaktionsbeschleunigung vorteilhaft sein, einen peroxidischen Zusatz als Reaktionsinitiator einzusetzen. Dieser wird in üblichen Mengen eingesetzt, wobei dessen gewichtsprozentuale Konzentration etwa eine Zehnerpotenz niedriger liegt als diejenige des Reaktionspartners. Als besonders geeignete Reaktionsinitiatoren haben sich anorganische und organische Peroxide, wie beispielsweise 2,5-Dimethyl-2,5-bis-(t.-butylperoxy-hexan), erwiesen.

Das Vermischen des CR-Polypropylens und des Reaktionspartners erfolgt am einfachsten auf mechanischem Wege. Um eine homogene Verteilung des Reaktionspartners und gegebenenfalls auch der Reaktionsinitiatoren im Polypropylen zu erzielen, ist es von Vorteil, die Reaktionsmischung intensiv zu mischen. Diese homogene Verteilung wird durch den Einsatz von Masterbatches erleichtert.

Zur Durchführung des Verfahrens werden übliche Extrusionsspinnanlagen eingesetzt. Es ist jedoch von Vorteil, wenn der Extruder mit dynamischen und/oder statischen Mischelementen ausgerüstet ist, da hierdurch eine weitere Homogenisierung der Schmelze erreicht wird.

Die Extrusions- und Wickelbedingungen der Garnherstellung liegen im Rahmen der üblichen Werte für die Produktion von LOY- bzw. POY-Materialien. Es ist aber auch möglich, die üblichen Verarbeitungstemperaturen von Polypropylen in Abhängigkeit vom Schmelzpunkt des Reaktionspartners zu überschreiten. Als besonders günstig haben sich Massetemperaturen in der Extrusionsspinnanlage von etwa 230 bis 300°C erwiesen. Was die Düsenlochzahlen (z.B.: 13-32 Loch) und die Düsengeometrie (z.B.: Loch-Ø = 250µm) betrifft, so werden auch bei den Spinndüsen konventionelle Maße verwendet, mit denen vorzugsweise Spinngarntiter der Größe von etwa 60-600dtex bzw. Filamenttiter der Größe von etwa 5-15dtex hergestellt werden. Bei den bevorzugten Spinngeschwindigkeiten im Bereich von etwa 300-3000m/min besitzen die ersponnenen Filamentgarne Restdehnungswerte in der Größenordnung von 200-700%. Hieraus ergeben sich für die bei einer Nachverstreckung auf eine Enddehnung von etwa 25% anzuwendenden Verstreckverhältnisse von etwa 1 : 6,4 bis 1 : 2,4 resultierende Filament-Strecktiter von vorzugsweise etwa 2,5-3,2dtex. Die in den verstreckten Filamentgarnen erzielten Reißfestigkeiten liegen im Bereich von etwa 50-60cN/tex und unterscheiden sich damit nicht von Garnen, die aus unmodifiziertem Polypropylen hergestellt wurden.

Die erfindungsgemäßen Garne können unter üblichen Bedingungen zu textilen Flächengebilden, vorzugsweise zu Gestricken, weiterverarbeitet werden.

Ein weiterer Gegenstand der vorliegenden Erfindung ist ein Verfahren zum Färben der erfindungsgemäßen Polypropylengarne und textilen Flächengebilde. Wie vorstehend erwähnt, können die erfindungsgemäßen Polypropylengarne und die erfindungsgemäßen Flächengebilde in einfacher Weise nach einem Standardausziehverfahren aus wäßriger Färbeflotte gefärbt werden. Dabei ist es möglich, unter Verwendung üblicher Farbstoffkonzentrationen, bezogen auf das Warengewicht, Färbungen mit extrem großen Farbtiefen zu erreichen. Es kann nahezu jeder beliebige Farbstofftyp verwendet werden, der in der Lage ist, über seine eigenen funktionellen Gruppen mit den erfindungsgemäßen Polypropylengarnen bzw. Flächengebilden zu reagieren. Dadurch wird nicht, nur eine tiefe sondern auch einen permanente Färbung erreicht.

Als besonders geeignet haben sich Säure-, Dispersions- und Reaktivfarbstoffe sowie kationische Farbstoffe erwiesen. Bei der Verwendung dieser Farbstoffe ist es möglich, die von den Farbstoffherstellern in den Farbkarten angegebenen Färbebedingungen einzuhalten.

Schließlich kann es in Einzelfällen von Vorteil sein, andere als die von den Herstellern empfohlenen Bedingungen in bezug auf den pH-Wert, die Färbetemperatur und die Färbedauer einzustellen. So können pH-Werte von stark sauer bis stark alkalisch und hohe Färbetemperaturen, sogar bis zu etwa 135°C, d.h. wie unter HT-Bedingungen, gewählt werden. Es ist auch möglich, die Färbedauer auf bis zu 2 Stunden zu erhöhen.

Ferner ist es möglich, weitere Färbereihilfsmittel, wie beispielsweise ionische und nichtionische Netz-, Dispergier-, Avivier-, Antistatik- und Egalisiermittel sowie Retarder, einzusetzen.

In Abhängigkeit vom eingesetzten Farbstofftyp und dessen Konzentration sind extrem tiefe Färbungen möglich. Die Remissionswerte der gefärbten Proben, gemessen beim Absorptionsmaximum, können die 2%-Marke deutlich unterschreiten, was K/S-Werten von über 30 entspricht. Die im Anschluß an die Färbungen durchgeführte, einstündige Nachbehandlung in tensidhaltiger Flotte bei Kochtemperatur, die kaum zu einer sichtbaren Anfärbung des Waschwassers führt, bestätigt das gute Haftungsvermögen der Farbstoffe auf den Substraten.

Nachfolgend wird die Erfindung anhand von Beispielen noch näher erläutert.

### Beispiel 1

Kommerzielles von der Hoechst AG unter der Bezeichnung Hostalen PPU 1780F1 erhältliches CR-Polypropylengranulat für die Faseranwendung mit einem Schmelzindex von MFR=25 (melt flow rate, bei 2,16kg/10min) wird mechanisch mit pulverförmigem Pyromellitsäuredianhydrid, in der Form gemischt, daß der Anteil an Pyromellitsäuredianhydrid in der Mischung 0,5 Gew.-% beträgt. Diese Mischung wird der Extrusionsspinnanlage zugeführt und bei einer Massetemperatur von 285°C zu Filamentgamen verarbeitet.

### Beispiele 2 und 3

Granulatmischungen, wie in Beispiel 1 beschrieben, nur mit einem Mischungsanteil an Pyromellitsäuredianhydrid von 1 bzw. 3 Gew.%, werden unter den gleichen Bedingungen wie in

### Beispiel 1 zu Filamentgarnen verarbeitet.

### Beispiel 4

Kommerzielles CR-Polypropylengranulat, wie im Beispiel 1 beschrieben, wird mit einem von der Hoechst AG unter der Bezeichnung Hostamont TP AR 504 erhältlichen Masterbatch aus Polypropylen und Maleinsäureanhydrid gemischt, so daß in der Mischung ein Mischungsanteil von 1,75% Maleinsäureanhydrid enthalten ist. Diese Mischung wird in der Extrusionsspinnanlage bei 235°C zu Filamentgarnen verarbeitet.

### Beispiele 5 bis 8

Granulatmischungen, wie in den Beispielen 1 und 2 beschrieben, jedoch versehen mit je einem weiteren Zusatz in einer Konzentration von 0,5 bzw. 1 g/kg Granulatmischung werden bei den in den genannten Beispielen angegebenen Temperaturen zu Filamentgarnen verarbeitet. Der genannte Zusatz stellt seinerseits eine Mischung dar, bestehend aus niedermolekularem Polypropylen und 7,5 Gew.-% 2,5-Dimethyl-2,5-bis-(t.-butylperoxy-hexan).

### Beispiele 9 bis 12

Granulatmischungen, wie in den Beispielen 5 bis 8 beschrieben, nur unter Ersatz des dort verwendeten Pyromellitsäuredianhydrids durch Caprolactam, werden bei Temperaturen von 265°C zu Filamentgamen verarbeitet.

### Beispiele 13 bis 15

Granulatmischungen aus dem in Beispiel 1 beschriebenen CR-Polypropylengranulat und einem selbst hergestellten Masterbatch - bestehend aus demselben CR-Polypropylen, kommerziellem Polyamid PA12-Granulat und einem, wie in den Beispielen 5 bis 8 beschriebenen, peroxidischen Zusatz letzterer in einer Konzentration von 1 g/kg Masterbatch - sowie weiteren 1g des genannten peroxidischen Zusatzes pro kg der fertigen Granulatmischung werden im entsprechenden Verhältnis gemischt, so daß in der Mischung ein Anteil von 0,5 ; 1 bzw. 3 Gew.-% PA12 enthalten ist. Diese Mischungen werden bei 265°C zu Filamentgarnen verarbeitet.

Die wichtigsten Herstellungsparameter sowie die zugehörigen mechanischen Eigenschaften der unverstreckten und der verstreckten Filamentgarne sind in der folgenden Tabelle 1 zusammengefaßt.

**Tabelle 1:**

| Beispiel | 1 | 2 | 3 | 4 | 5 |
|---|---|---|---|---|---|
| Spinngeschw.-keit [m/min] | 300 | 300 | 300 | 300 | 300 |

| Zusatz [%] | | | | | |
|---|---|---|---|---|---|
| PMSA | 0,5 | 1 | 3 | | 0,5 |
| MA | | | | 1,75 | |
| CL | | | | | |
| PA12 | | | | | |
| Peroxidischer Zusatz [%] | 0 | 0 | 0 | 0 | 0,05 |
| Reißfstkeit unverstr. [cN/tex] | 10,2 | 10 | 9,1 | 9,5 | 9,3 |
| Reißdehng unverstr. [%] | 574 | 636 | 618 | 483 | 674 |
| Titer unverstr. [dtex] | 436 | 543 | 556 | 379 | 674 |
| A-Modul unverstr. [cN/tex] | 52 | 78 | 83 | 49 | 62 |
| Reißfstkeit verstr.[cN/tex] | 54,9 | 57,1 | 51,4 | 44 | 63,8 |
| Reißdehng verstr. [%] | 29 | 29 | 27 | 25 | 23 |
| Titer verstr. [dtex] | 99 | 98 | 100 | 84 | 82 |
| A-Modul verstr. [cN/tex] | 485 | 384 | 346 | 311 | 329 |

| Beispiel | 6 | 7 | 8 | 9 | 10 |
|---|---|---|---|---|---|
| Spinngeschw.-keit [m/min] | 300 | 300 | 300 | 300 | 300 |

| Zusatz [%] | | | | | |
|---|---|---|---|---|---|
| PMSA | 0,5 | 1 | 1 | | |
| MA | | | | | |
| CL | | | | 0,05 | 0,05 |
| PA12 | | | | | |
| Peroxidischer Zusatz [%] | 0,1 | 0,05 | 0,1 | 0,05 | 0,1 |
| Reißfstkeit unverstr.[cN/tex] | 9,5 | 9 | 8 | 8,8 | 8,6 |
| Reißdehng unverstr. [%] | 648 | 690 | 677 | 604 | 598 |
| Titer unverstr. [dtex] | 534 | 544 | 545 | 516 | 549 |
| A-Modul unverstr. [cN/tex] | 63 | 64 | 66 | 44 | 46 |
| Reißfstkeit verstr.[cN/tex] | 56,2 | 63,5 | 43,7 | 65,7 | 58,3 |
| Reißdehng verstr. [%] | 24 | 25 | 24 | 27 | 26 |
| Titer verstr. [dtex] | 89 | 84 | 97 | 92 | 92 |
| A-Modul verstr. [cN/tex] | 339 | 334 | 424 | 377 | 415 |
| | | | | | |

| Beispiel | 11 | 12 | 13 | 14 | 15 |
|---|---|---|---|---|---|
| Spinngeschw.-keit [m/min] | 300 | 300 | 300 | 300 | 300 |

| Zusatz [%] | | | | | |
|---|---|---|---|---|---|
| PMSA | | | | | |
| MA | | | | | |
| CL | 1 | 1 | | | |
| PA12 | | | 0,5 | 1 | 3 |
| Peroxidischer Zusatz [%] | 0,05 | 0,1 | 0,1 | 0,1 | 0,1 |
| Reißfstkeit unverstr.[cN/tex] | 9,6 | 9,4 | 8,9 | 8,9 | 8,6 |
| Reißdehng unverstr. [%] | 575 | 579 | 635 | 653 | 679 |
| Titer unverstr. [dtex] | 545 | 537 | 555 | 554 | 560 |
| A-Modul unverstr. [cN/tex] | 53 | 53 | 52 | 49 | 66 |
| Reißfstkeit verstr.[cN/tex] | 59,9 | 65,8 | 55,2 | 52,1 | 59,7 |
| Reißdehng verstr. [%] | 27 | 24 | 26 | 26 | 25 |
| Titer verstr. [dtex] | 99 | 90 | 92 | 95 | 87 |
| A-Modul verstr. [cN/tex] | 478 | 390 | 142 | 233 | 201 |

### Beispiel 16

Gestricke, hergestellt aus Filamentgarnen des Beispiels 4, werden im geschlossenen Färbebecher nach folgendem Programm gefärbt: Eingehen in die Flotte bei 60°C und 15 min verweilen, dann innerhalb von 45 min auf 125°C erhitzen und 120 min bei dieser Temperatur färben, anschließend während 40 min auf 50°C abkühlen, gefärbte Proben entnehmen und 60 min bei Kochtemperatur im offenen Bad mit je 1-2 g/l eines Polyglykoletherderivates und Soda nachbehandeln. Typischerweise eingesetzte Färbeflotten sind bei einem Flottenverhältnis von 1: 50 und einem pH-Wert zwischen pH2 und pH10 in der Regel 0,1-5%ig an kationischem Farbstoff und enthalten 5 g/l eines anionischen, synergetischen Tensidgemisches.

**Tabelle 2:**

| Material | Farbstoff | Konzentration | pH-Wert | K/S-Wert |
|---|---|---|---|---|
| Beispiel 4 | C.I.Basic Blue 5 | 3% | 4 | 34,66 |
| Beispiel 4 | C.I.Basic Blue 5 | 3% | 6 | 36,69 |
| Beispiel 4 | C.I.Basic Blue 5 | 3% | 8 | 40,30 |
| Beispiel 4 | C.I.Basic Blue 5 | 3% | 10 | 38,48 |

## Patentansprüche

1. Verfahren zur Herstellung von aus wäßriger Färbeflotte färbbaren modifizierten Polypropylengamen, **dadurch gekennzeichnet, daß** zur Faserbildung geeignetes CR-Polypropylen mit einem Reaktionspartner, der mit dem CR-Polypropylen reagieren kann, vermischt und das erhaltene Gemisch in einer Extrusionsspinnanlage zu Garnen verarbeitet wird.

2. Verfahren nach Anspruch 1, **dadurch gekennzeichnet, daß** als Reaktionspartner eine difunktionelle Carbonsäure oder ein entsprechendes Carbonsäurederivat eingesetzt wird.

3. Verfahren nach Anspruch 2, **dadurch gekennzeichnet, daß** als Carbonsäurederivat ein Carbonsäureester, ein Carbonsäureanhydrid, ein Carbonsäureamid, ein Carbonsäureimid, ein Carbonsäurehalogenid oder ein Carbonsäurenitril eingesetzt wird.

4. Verfahren nach Anspruch 3, **dadurch gekennzeichnet, daß** als Carbonsäureanhydrid Pyromellitsäuredianhydrid oder Maleinsäureanhydrid eingesetzt wird.

5. Verfahren nach Anspruch 3, **dadurch gekennzeichnet, daß** als Carbonsäureamid ein Polyamid oder Caprolactam eingesetzt wird.

6. Verfahren nach mindestens einem der vorangegangenen Ansprüche, **dadurch gekennzeichnet, daß** als Reaktionspartner ein Masterbatch aus Polypropylen und einer difunktionellen Carbonsäure oder einem entsprechenden Carbonsäurederivat eingesetzt wird.

7. Verfahren nach mindestens einem der vorangegangenen Ansprüche, **dadurch gekennzeichnet, daß** der Reaktionspartner in einer Menge von bis zu etwa 12 Gew.-%, vorzugsweise bis zu etwa 3 Gew.-% und insbesondere bis zu etwa 1 Gew.-% eingesetzt wird.

8. Verfahren nach mindestens einem der vorangegangenen Ansprüche, **dadurch gekennzeichnet, daß** zusätzlich zu dem Polypropylen und dem Reaktionspartner ein peroxidischer Zusatz eingesetzt wird.

9. Verfahren nach Anspruch 8, **dadurch gekennzeichnet, daß** der peroxidische Zusatz in einer Menge von bis zu etwa 1 Gew.-%, vorzugsweise bis zu etwa 0,5 Gew.-% und insbesondere bis zu etwa 0,1 Gew.-% eingesetzt wird.

10. Verfahren nach mindestens einem der vorangegangenen Ansprüche, **dadurch gekennzeichnet, daß** die eingesetzte Extrusionsspinnanlage einen Extruder mit dynamischen und/oder statischen Mischelementen aufweist.

11. Verfahren nach mindestens einem der vorangegangenen Ansprüche, **dadurch gekennzeichnet, daß** die Massetemperatur in der Extrusionsspinnanlage etwa 230 bis 300°C beträgt.

12. Verfahren nach mindestens einem der vorangegangenen Ansprüche, **dadurch gekennzeichnet, daß** das Vermischen auf mechanischem Wege erfolgt.

13. Polypropylengarn, erhältlich gemäß einem Verfahren nach mindestens einem der vorangegangenen Ansprüche.

14. Verwendung des Polypropylengarns nach Anspruch 13 zur Herstellung von textilen Flächengebilden, vorzugsweise Gestricken.

15. Verfahren zur Färbung des Polypropylengarns nach Anspruch 13 oder der textilen Flächengebilde nach Anspruch 14, **dadurch gekennzeichnet, daß** die Färbung mit üblichen Farbstoffen nach einem Standardausziehverfahren aus einer wäßrigen Färbeflotte erfolgt.

## Claims

1. Method for producing aqueous liquor dyable modified polypropylene threads, **characterized in that** CR-polypropylene suitable for fiber formation is mixed with a reaction partner which can react with the CR-polypropylene and the obtained mixture is processed into threads in an extrusion/spinning facility.

2. Method according to claim 1, **characterized in that** a difunctional carboxylic acid or a corresponding carboxylic acid derivative is employed as reaction partner.

3. Method according to claim 2, **characterized in that** a carboxylic acid ester, a carboxylic acid anhydride, a carboxylic acid amide, a carboxylic acid imide, a carboxylic acid halogenide or a carboxylic acid nitrile is employed as carboxylic acid derivative.

4. Method according to claim 3, **characterized in that** pyromellitic acid di-anhydride or maleic acid anhydride is employed as carboxylic acid anhydride.

5. Method according to claim 3, **characterized in that** a polyamide or caprolactame is employed as carboxylic acid amide.

6. Method according to at least one of the preceding claims, **characterized in that** a master batch of polypropylene and of a difunctional carboxylic acid or of a corresponding carboxylic acid derivative is employed as reaction partner.

7. Method according to at least one of the preceding claims, **characterized in that** a reaction partner is employed in an amount of up to approximately 12% by weight, preferably up to approximately 3% by weight, and in particular up to approximately 1% by weight.

8. Method according to at least one of the preceding claims, **characterized in that** in addition to the polypropylene and the reaction partner a peroxidic additive is used.

9. Method according to claim 8, **characterized in that** the peroxidic additive is employed in an amount of up to approximately 1% by weight, preferably up to approximately 0.5% by weight and in particular up to approximately 0.1% by weight.

10. Method according to at least one of the preceding claims, **characterized in that** the employed extrusion/spinning facility is equipped with an extruder with dynamic and/or static mixing elements.

11. Method according to at least one of the preceding claims, **characterized in that** the mass temperature in the extrusion/spinning facility amounts to approximately 230 to 300°C.

12. Method according to at least one of the preceding claims, **characterized in that** the mixing is done by mechanical mode.

13. Polypropylene thread obtainable according to a method according to at least one of the preceding claims.

14. Use of the polypropylene thread according to claim 13 to produce textile fabrics, preferably knitted fabrics.

15. Method for dyeing polypropylene thread according to claim 13 or the textile fabrics according to claim 14, **characterized in that** the dyeing is effected with the usual dyeing agents from aqueous liquor according to a standard exhaust method.

## Revendications

1. Procédé de production de fils en polypropylène modifié pouvant être teints à partir d'un bain aqueux de teinture, **caractérisé en ce qu'**un polypropylène CR convenant pour la formation de fibres est mélangé avec un partenaire de réaction qui peut réagir avec le polypropylène CR et on met en oeuvre le mélange obtenu dans une installation de filage par extrusion pour produire des fils.

2. Procédé suivant la revendication 1, **caractérisé en ce qu'**on utilise comme partenaire de réaction un acide carboxylique difonctionnel ou un dérivé d'acide carboxylique correspondant.

3. Procédé suivant la revendication 2, **caractérisé en ce qu'**on utilise comme dérivé d'acide carboxylique un ester d'acide carboxylique, un anhydride d'acide carboxylique, un amide d'acide carboxylique, un imide d'acide carboxylique, un halogénure d'acide carboxylique ou un nitrile d'acide carboxylique.

4. Procédé suivant la revendication 3, **caractérisé en ce qu'**on utilise comme anhydride d'acide carboxylique ledit anhydride d'acide pyromellitique ou l'anhydride d'acide maléique.

5. Procédé suivant la revendication 3, **caractérisé en ce qu'**on utilise comme amide d'acide carboxylique un polyamide ou le caprolactame.

6. Procédé suivant l'une au moins des revendications précédentes, **caractérisé en ce qu'**on utilise comme partenaire de réaction un mélange-maître constitué de polypropylène et d'un acide carboxylique difonctionnel ou d'un dérivé d'acide carboxylique correspondant.

7. Procédé suivant l'une au moins des revendications précédentes, **caractérisé en ce que** le partenaire de réaction est utilisé en une quantité allant jusqu'à environ 12 % en poids, mieux encore jusqu'à environ 3 % en poids et notamment jusqu'à environ 1 % en poids.

8. Procédé suivant l'une au moins des revendications précédentes, **caractérisé en ce qu'**on utilise, en plus du polypropylène et du partenaire de réaction, un additif du type peroxyde.

9. Procédé suivant la revendication 8, **caractérisé en ce que** l'additif du type peroxyde est utilisé en une quantité allant jusqu'à environ 1 % en poids, mieux encore jusqu'à environ 0,5 % en poids et notamment jusqu'à environ 0,1 % en poids.

10. Procédé suivant l'une au moins des revendications précédentes, **caractérisé en ce que** l'installation de filage par extrusion utilisée comporte une extrudeuse équipée d'organes mélangeurs dynamiques et/ou statiques.

11. Procédé suivant l'une au moins des revendications précédentes, **caractérisé en ce que** la température de la matière dans l'installation de filage par extrusion s'élève à une valeur d'environ 230 à 300°C.

12. Procédé suivant l'une au moins des revendications précédentes, **caractérisé en ce que** le mélange est effectué par voie mécanique.

13. Fil de polypropylène, obtenu par un procédé selon au moins l'une des revendications précédentes.

14. Utilisation du fil de polypropylène suivant la revendication 13 pour la fabrication de corps plans textiles, de préférence de tricots.

15. Procédé de teinture du fil de polypropylène suivant la revendication 13 ou des corps plans textiles suivant la revendication 14, **caractérisé en ce que** la teinture est effectuée avec des colorants classiques selon un procédé normal par épuisement à partir d'un bain aqueux de teinture.
